# EUROPÄISCHE PATENTSCHRIFT

(11) **EP 1 740 680 B1**
(45) Veröffentlichungstag und Bekanntmachung des Hinweises auf die Patenterteilung: **06.06.2018**
(21) Anmeldenummer: 05707597.0
(22) Anmeldetag: 24.02.2005
(51) Int. Cl.: C10M 145/14

(54) **VERWENDUNG VON POLYALKYL(METH) ACRYLATEN IN SCHMIERÖLZUSAMMENSETZUNGEN**
USE OF POLYALKYL(METH)ACRYLATES IN LUBRICATING OIL COMPOSITIONS
UTILISATION DE POLYALKYL(METH)ACRYLATES DANS DES COMPOSITIONS D'HUILES LUBRIFIANTES

(30) Priorität: 30.04.2004 DE 102004021778
(43) Veröffentlichungstag der Anmeldung: 10.01.2007
(73) Patentinhaber: Evonik Oil Additives GmbH, 64293 Darmstadt (DE)
(72) Erfinder: SCHERER, Markus, 50733 Köln (DE); HEDRICH, Klaus, 64405 Fischbachtal (DE); ALIBERT, Michael, 64283 Darmstadt (DE); MÜLLER, Michael, 64625 Bensheim (DE); SCHWEDER, Roland, 64289 Darmstadt (DE)
(86) Internationale Anmeldenummer: PCT/EP2005/001907
(87) Internationale Veröffentlichungsnummer: WO 2005/108531

(56) Entgegenhaltungen:
- EP-A- 0 979 834
- WO-A-2004/087850
- DE-A1- 10 015 541
- US-A- 3 304 260
- A. DARDIN, K. HEDRICH, M. MULLER, K. TOPOLOVEC-MIKLOZIC, H. SPIKES: "Influence of Polymethacrylate Viscosity Index Improvers on the Efficiency of Lubricants" SAE PAPER, Nr. 2003-01-1967, 2003, XP002328615

## Beschreibung

Die vorliegende Erfindung betrifft die Verwendung von Polyalkyl(meth)acrylaten in Schmierölzusammensetzungen.

Die Überhitzung von mobilen Hydraulikanlagen unter erschwerten Betriebsbedingungen stellt ein bekanntes Problem dar. Reibung einzelner Bauteile des Hydrauliksystems, Volumenströme mit hohem Druckabfall und die Strömungswiderstände im Leitungssystem führen zu einer Temperaturerhöhung der Hydraulikflüssigkeit.

Luft - Ölwärmetauscher, Konvektion und Wärmeabstrahlung der Anlagenkomponenten wirken einer Temperaturerhöhung gleichzeitig entgegen. Die konstruktive Auslegung einzelner Anlagekomponenten, Umgebungsbedingungen, Betriebsart und Dauer wirken sich auf die resultierende Betriebstemperatur der eingesetzten Hydraulikflüssigkeit aus. Bei der konstruktiven Auslegung wird je nach Gerätetyp von intermittierendem Betrieb mit entsprechenden Stillstandszeiten und der resultierenden Flüssigkeitsabkühlung ausgegangen. Ebenso sind bei der Abschätzung der Umgebungstemperatur Annahmen zu treffen.

Weicht der Betrieb von diesen konstruktiven Annahmen ab (höherer Zeitanteil des Betriebs unter Höchstleistung und höhere Umgebungstemperatur) resultiert daraus eine stetig steigende Flüssigkeitstemperatur. Der Anstieg der Flüssigkeitstemperatur reduziert die Viskosität der Hydraulikflüssigkeit und die Funktion und Lebensdauer einzelner Anlagekomponenten, insbesondere der Hydraulikpumpen und -Motoren.

Zum Schutz der Anlagekomponenten wird bei Erreichen einer kritischen Flüssigkeitstemperatur zunächst eine akustische oder optische Warnung ausgelöst. Bei einer weiteren Temperatursteigerung erfolgt eine Abschaltung der Anlage. Solche Ereignisse sind für die Fertigstellung von Baumaßnahmen oder vergleichbarer Termin gebundener Arbeitsabläufe schwer vorherzusehen und damit äußerst hinderlich.

Einfache konstruktive Lösungen wie vergrößerte Flüssigkeitsvorratsbehälter, wirkungsvollere Kühleinrichtungen bzw. größere, bei niedrigerem Druck arbeitende Hydraulikpumpen sind jedoch ebenfalls mit Nachteilen behaftet, da hiermit Geräteabmessungen, Anlagenkosten und damit höhere Gerätepreise verbunden sind, die sich im Markt nicht durchsetzen konnten. Im Gegenteil, die historische Betrachtung von Abmessungen, Arbeitsdrücken und insbesondere Größe der Vorratsbehälter für Hydraulikflüssigkeiten zeigt, dass sich Gerätekonstruktionen zu höheren Drücken, deutlich kleineren Vorratsbehältern und mangelnden Kühlleistungen entwickeln. Zusätzlich schränken akustische Kapselungen von Motor und Hydraulikpumpe die natürliche Wärmeabfuhr an die Umgebung ein.

Dieses Problem wird von Gerätebetreibern und Komponentenlieferanten häufig beklagt. Typische Arbeitsgeräte sind beispielsweise Bagger, Radlader, Traktoren und Sondergeräte für Landwirtschaft, Forstwirtschaft und Tagebau. In Anbetracht des Standes der Technik war es somit eine Aufgabe der vorliegenden Erfindung eine einfache Lösung für das zuvor diskutierte Problem der Überhitzung von Hydraulikanlagen anzugeben. Insbesondere sollte die Lösung ohne eine spürbare Leistungsbeeinträchtigung erzielt werden.
Des Weiteren war eine Aufgabe der vorliegenden Erfindung eine Lösung zur Verfügung zu stellen, die auch bei Hydraulikanlagen eingesetzt werden kann, die sich bereits in Betrieb befinden.

Darüber hinaus kann es als eine Aufgabe angesehen werden eine Lösung zu finden, die besonders preisgünstig umgesetzt werden kann. Hierbei sollte insbesondere eine Umweltbelastung vermieden werden.
Gelöst werden diese sowie weitere nicht explizit genannten Aufgaben, die jedoch aus den hierin einleitend diskutierten Zusammenhängen ohne weiteres ableitbar oder erschließbar sind, durch die Verwendung von Polyalkyl(meth)acrylaten mit allen Merkmalen des Patentanspruchs 1.
Zweckmäßige Abwandlungen der erfindungsgemäßen Verwendung werden in den auf Anspruch 1 rückbezogenen Unteransprüchen unter Schutz gestellt.
DE 100 15 541 A1 beschreibt Copolymere enthaltend verschiedene Gemische von langkettigen Polymethacrylaten, die durch Umesterung von Methylmethacrylat mit verschiedenen kommerziell erhältlichen Alkoholen hergestellt werden. Die Copolymere werden als Stockpunktverbesserer in Schmiermitteln verwendet.
EP 0 979 834 A beschreibt Polyalkylmethacrylate mit herausragenden Tieftemperatureigenschaften zur Verwendung in Schmierölzusammensetzungen.
US 3,304,260 beschreibt Polyalkylmethacrylate mit hoher relativer Syndiotaktizität, welche zu niedrigen Ablagerungen führen.

Das SAE Paper Nr. 2003-01-1967 beschäftigt sich mit dem Einfluss von dispergierenden und nicht-dispergierenden Polyalkylmethacrylat-Viskositätsindexverbesserern auf die Reibungseigenschaften von Maschinenbauteilen. Bei den beschriebenen Tests handelt es sich um Kupplungs- und Automatikgetriebetests.
Durch die Verwendung von Polyalkyl(meth)acrylaten zur Verminderung der Temperatur in einer Schmierölzusammensetzung, gelingt es auf nicht ohne Weiteres vorhersehbare Weise Hydraulikflüssigkeiten zur Verfügung zu stellen, mit denen die zuvor dargestellten Problem auf einfache Weise vermindert werden können.
Zugleich lassen sich durch die erfindungsgemäße Verwendung eine Reihe weiterer Vorteile erzielen. Hierzu gehören unter anderem:
Die erfindungsgemäße Verwendung kann in bereits hergestellten Hydraulikanlagen eingesetzt werden.
Die erfindungsgemäße Verwendung verhindert eine Überhitzung von Hydraulikanlagen.
Die erfindungsgemäße Verwendung erlaubt eine hohe Leistung der Hydraulikanlagen, ohne dass die Temperatur in einen kritischen Bereich steigt. Somit trägt die vorliegende Verwendung zu einer Leistungssteigerung dieser Anlagen und einer Senkung der Temperatur der Hydraulikflüssigkeit bei.
Die Verwendung der vorliegenden Erfindung kann besonders leicht und einfach durchgeführt werden.
Die vorliegende erfindungsgemäße Verwendung zeigt eine hohe Umweltverträglichkeit.
Erfindungsgemäß werden Polyalkylester in einer Schmierölzusammensetzung verwendet.
Polyalkylester sind im Rahmen der vorliegenden Erfindung Polymere, die von olefinischen Estern abgeleitet sind. Diese Polymere sind in der Fachwelt bekannt und kommerziell erhältlich. Besonders bevorzugte Polymere dieser Klasse können durch Polymerisation von Monomerenzusammensetzungen erhalten werden, die insbesondere (Meth)acrylate aufweisen können, die unterschiedliche Alkoholreste aufweisen können.
Der Ausdruck (Meth)acrylate umfasst Methacrylate und Acrylate sowie Mischungen aus beiden. Diese Monomere sind weithin bekannt. Hierbei kann der Alkylrest linear, cyclisch oder verzweigt sein.

Mischungen, aus denen die Polyalkylester erhältlich sind, enthalten 2 bis 40 Gew.-% und besonders bevorzugt 10 bis 30 Gew.-%, bezogen auf das Gewicht der Monomerenzusammensetzungen zur Herstellung der Polyalkylester, einer oder mehreren ethylenisch ungesättigten Esterverbindungen der Formel (I) worin R Wasserstoff oder Methyl darstellt, R¹ einen linearen oder verzweigten Alkylrest mit 1 bis 5 Kohlenstoffatomen bedeutet, R² und R³ unabhängig Wasserstoff darstellen.
Beispiele für Komponente a) sind unter anderem (Meth)acrylate, die sich von gesättigten Alkoholen ableiten, wie Methyl(meth)acrylat, Ethyl(meth)acrylat, n-Propyl(meth)acrylat, iso-Propyl(meth)acrylat, n-Butyl(meth)acrylat, tert-Butyl(meth)acrylat und Pentyl(meth)acrylat;
Cycloalkyl(meth)acrylate, wie Cyclopentyl(meth)acrylat; (Meth)acrylate, die sich von ungesättigten Alkoholen ableiten, wie 2-Propinyl(meth)acrylat, Allyl(meth)acrylat und Vinyl(meth)acrylat.

Als weiteren Bestandteil enthalten die zur Herstellung der Polyalkylester zu polymerisierenden Zusammensetzungen 60 bis 98 Gew.-% und besonders bevorzugt 70 bis 90 Gew.-%, bezogen auf das Gewicht der Monomerenzusammensetzungen zur Herstellung der Polyalkylester, einer oder mehreren ethylenisch ungesättigten Esterverbindungen der Formel (II) worin R Wasserstoff oder Methyl darstellt, R⁴ einen linearen oder verzweigten Alkylrest mit 6 bis 30 Kohlenstoffatomen bedeutet, R⁵ und R⁶ unabhängig Wasserstoff darstellen. Zu diesen gehören unter anderem
(Meth)acrylate, die sich von gesättigten Alkoholen ableiten, wie Hexyl(meth)acrylat, 2-Ethylhexyl(meth)acrylat, Heptyl(meth)acrylat, 2-tert.-Butylheptyl(meth)acrylat, Octyl(meth)acrylat, 3-iso-Propylheptyl(meth)acrylat, Nonyl(meth)acrylat, Decyl(meth)acrylat, Undecyl(meth)acrylat, 5-Methylundecyl(meth)acrylat, Dodecyl(meth)acrylat, 2-Methyldodecyl(meth)acrylat, Tridecyl(meth)acrylat, 5-Methyltridecyl(meth)acrylat, Tetradecyl(meth)acrylat, Pentadecyl(meth)acrylat, Hexadecyl(meth)acrylat, 2-Methylhexadecyl(meth)acrylat, Heptadecyl(meth)acrylat, 5-iso-Propylheptadecyl(meth)acrylat, 4-tert.-Butyloctadecyl(meth)acrylat, 5-Ethyloctadecyl(meth)acrylat, 3-iso-Propyloctadecyl(meth)acrylat, Octadecyl(meth)acrylat, Nonadecyl(meth)acrylat, Eicosyl(meth)acrylat, Cetyleicosyl(meth)acrylat, Stearyleicosyl(meth)acrylat, Docosyl(meth)acrylat und/oder Eicosyltetratriacontyl(meth)acrylat;
Cycloalkyl(meth)acrylate, wie 2,4,5-Tri-t-butyl-3-Vinylcyclohexyl(meth)acrylat, 2,3,4,5-Tetra-t-butylcyclohexyl(meth)acrylat;
(Meth)acrylate, die sich von ungesättigten Alkoholen ableiten, wie z. B. Oleyl(meth)acrylat;
Cycloalkyl(meth)acrylate, wie 3-Vinylcyclohexyl(meth)acrylat, Cyclohexyl(meth)acrylat, Bornyl(meth)acrylat.

Die Esterverbindungen mit langkettigem Alkoholrest, insbesondere die Verbindungen gemäß Komponente (b), lassen sich beispielsweise durch Umsetzen von (Meth)acrylaten und/oder den entsprechenden Säuren mit langkettigen Fettalkoholen erhalten, wobei im allgemeinen eine Mischung von Estern, wie beispielsweise (Meth)acrylaten mit verschieden langkettigen Alkoholresten entsteht. Zu diesen Fettalkoholen gehören unter anderem Oxo Alcohol® 7911 und Oxo Alcohol® 7900, Oxo Alcohol® 1100 von Monsanto; Alphanol® 79 von ICI; Nafol® 1620, Alfol® 610 und Alfol® 810 von Sasol; Epal® 610 und Epal® 810 von Ethyl Corporation; Linevol® 79, Linevol® 911 und Dobanol® 25L von Shell AG; Lial 125 von Sasol; Dehydad®- und Lorol®-Typen von Cognis.

Gemäß einem besonderen Aspekt der vorliegenden Erfindung weist die Mischung zur Herstellung bevorzugter Polyalkylester mindestens 60 Gew.-%, vorzugsweise mindestens 70 Gew.-%, bezogen auf das Gewicht der Monomerenzusammensetzungen zur Herstellung der Polyalkylester, Monomere gemäß Formel (II) auf.

Von den ethylenisch ungesättigten Esterverbindungen sind im allgemeinen die Methacrylate den Acrylaten bevorzugt.

Gemäß einer besonderen Ausführungsform der vorliegenden Erfindung sind vorzugsweise mindestens 50 Gew.-%, besonders bevorzugt mindestens 70 Gew.-% der Reste R⁴ gemäß Formel (II) linear.

Vorzugsweise liegt das Verhältnis von verzweigten zu den linearen Seitenketten der Reste R⁴ gemäß Formel (II) im Bereich von 0,0001 bis 0,3, besonders bevorzugt im Bereich von 0,001 bis 0,1.

Gemäß einem besonderen Aspekt der vorliegenden Erfindung kann ein Polyalkyl(meth)acrylat verwendet werden, wobei mindestens 60 Gew.-% der ethylenisch ungesättigten Esterverbindungen der Formel (II) Alkyl(meth)acrylate darstellen, bezogen auf das Gesamtgewicht der ethylenisch ungesättigten Esterverbindungen der Formel (II).

Gemäß einem besonderen Aspekt der vorliegenden Erfindung werden vorzugsweise Mischungen von langkettigen Alkyl(meth)acrylaten gemäß Komponente der Formel (II) eingesetzt, wobei die Mischungen mindestens ein (Meth)acrylat mit 6 bis 15 Kohlenstoffatomen im Alkoholrest sowie mindestens ein (Meth)acrylat mit 16 bis 30 Kohlenstoffatomen im Alkoholrest aufweisen. Vorzugsweise liegt der Anteil der (Meth)acrylate mit 6 bis 15 Kohlenstoffatomen im Alkoholrest im Bereich von 20 bis 95 Gew.-%, bezogen auf das Gewicht der Monomerenzusammensetzung zur Herstellung der Polyalkylester. Der Anteil der (Meth)acrylate mit 16 bis 30 Kohlenstoffatomen im Alkoholrest liegt vorzugsweise im Bereich von 0,5 bis 60 Gew.-%, bezogen auf das Gewicht der Monomerenzusammensetzung zur Herstellung der Polyalkylester.

Gemäß einem weiteren Aspekt der vorliegenden Erfindung ist der Anteil an olefinisch ungesättigten Estern mit 8 bis 14 Kohlenstoffatomen vorzugsweise größer oder gleich dem Anteil an olefinisch ungesättigten Estern mit 16 bis 18 Kohlenstoffatomen.

Der Polyalkylester weist eine in Chloroform bei 25°C gemessene spezifische Viskosität η_{sp/c} im Bereich von 5 bis 30 ml/g, vorzugsweise im Bereich von 10 bis 25 ml/g, gemessen gemäß ISO 1628-6.

Die bevorzugten Polyalkylester, die durch Polymerisation von ungesättigten Esterverbindungen erhalten werden können, weisen vorzugsweise eine Polydispersität M_{w}/Mₙ im Bereich von 1,2 bis 4,0 auf. Diese Größe kann durch Gelpermeationschromatographie (GPC) ermittelt werden.

Die Herstellung der Polyalkylester aus den zuvor beschriebenen Zusammensetzungen ist an sich bekannt. So können diese Polymere insbesondere durch radikalische Polymerisation, sowie verwandte Verfahren, wie beispielsweise ATRP (=Atom Transfer Radical Polymerisation) oder RAFT (=Reversible Addition Fragmentation Chain Transfer) erfolgen.

Die übliche freie radikalische Polymerisation ist u.a. in Ullmanns's Encyclopedia of Industrial Chemistry, Sixth Edition dargelegt. Im Allgemeinen werden hierzu ein Polymerisationsinitiator sowie ein Kettenüberträger eingesetzt.

Zu den verwendbaren Initiatoren gehören unter anderem die in der Fachwelt weithin bekannten Azoinitiatoren, wie AIBN und 1,1-Azobiscyclohexancarbonitril, sowie Peroxyverbindungen, wie Methylethylketonperoxid, Acetylacetonperoxid, Dilaurylperoxyd, tert.-Butylper-2-ethylhexanoat, Ketonperoxid, tert-Butylperoctoat, Methylisobutylketonperoxid, Cyclohexanonperoxid, Dibenzoylperoxid, tert.-Butylperoxybenzoat, tert.-Butylperoxyisopropylcarbonat, 2,5-Bis(2-ethylhexanoyl-peroxy)-2,5-dimethylhexan, tert.-Butylperoxy-2-ethylhexanoat, tert.-Butylperoxy-3,5,5-trimethylhexanoat, Dicumylperoxid, 1,1-Bis(tert.-butylperoxy)cyclohexan, 1,1-Bis(tert.-butylperoxy)3,3,5-trimethylcyclohexan, Cumylhydroperoxid, tert.-Butylhydroperoxid, Bis(4-tert.-butylcyclohexyl)peroxydicarbonat, Mischungen von zwei oder mehr der vorgenannten Verbindungen miteinander sowie Mischungen der vorgenannten Verbindungen mit nicht genannten Verbindungen, die ebenfalls Radikale bilden können. Als Kettenüberträger eignen sich insbesondere öllösliche Mercaptane wie beispielsweise tert-Dodecylmercaptan oder 2-Mercaptoethanol oder auch Kettenüberträger aus der Klasse der Terpene, wie beispielsweise Terpinolen.

Das ATRP-Verfahren ist an sich bekannt. Es wird angenommen, dass es sich hierbei um eine "lebende" radikalische Polymerisation handelt, ohne dass durch die Beschreibung des Mechanismus eine Beschränkung erfolgen soll. In diesen Verfahren wird eine Übergangsmetallverbindung mit einer Verbindung umgesetzt, welche eine übertragbare Atomgruppe aufweist. Hierbei wird die übertragbare Atomgruppe auf die Übergangsmetallverbindung transferiert, wodurch das Metall oxidiert wird. Bei dieser Reaktion bildet sich ein Radikal, das an ethylenische Gruppen addiert. Die Übertragung der Atomgruppe auf die Übergangsmetallverbindung ist jedoch reversibel, so dass die Atomgruppe auf die wachsende Polymerkette rückübertragen wird, wodurch ein kontrolliertes Polymerisationssystem gebildet wird. Dementsprechend kann der Aufbau des Polymers, das Molekulargewicht und die Molekulargewichtsverteilung gesteuert werden.

Diese Reaktionsführung wird beispielsweise von J-S. Wang, et al., J.Am.Chem.Soc., vol.117, p.5614-5615 (1995), von Matyjaszewski, Macromolecules, vol.28, p.7901 - 7910 (1995) beschrieben. Darüber hinaus offenbaren die Patentanmeldungen WO 96/30421, WO 97/47661, WO 97/18247, WO 98/40415 und WO 99/10387 Varianten der zuvor erläuterten ATRP.

Des Weiteren können die erfindungsgemäßen Polymere beispielsweise auch über RAFT-Methoden erhalten werden. Dieses Verfahren ist beispielsweise in WO 98/01478 ausführlich dargestellt, worauf für Zwecke der Offenbarung ausdrücklich Bezug genommen wird.

Die Polymerisation kann bei Normaldruck, Unter- od. Überdruck durchgeführt werden. Auch die Polymerisationstemperatur ist unkritisch. Im allgemeinen liegt sie jedoch im Bereich von -20° - 200°C, vorzugsweise 0° - 130°C und besonders bevorzugt 60° - 120°C.

Die Polymerisation kann mit oder ohne Lösungsmittel durchgeführt werden. Der Begriff des Lösungsmittels ist hierbei weit zu verstehen.

Vorzugsweise wird die Polymerisation in einem unpolaren Lösungsmittel durchgeführt. Hierzu gehören Kohlenwasserstofflösungsmittel, wie beispielsweise aromatische Lösungsmittel, wie Toluol, Benzol und Xylol, gesättigte Kohlenwasserstoffe, wie beispielsweise Cyclohexan, Heptan, Octan, Nonan, Decan, Dodecan, die auch verzweigt vorliegen können. Diese Lösungsmittel können einzeln sowie als Mischung verwendet werden. Besonders bevorzugte Lösungsmittel sind Mineralöle, natürliche Öle und synthetische Öle sowie Mischungen hiervon. Von diesen sind Mineralöle ganz besonders bevorzugt.

Des Weiteren wird der Polyalkylester in einer Schmierölzusammensetzung eingesetzt. Eine Schmierölzusammensetzung umfasst mindestens ein Schmieröl.

Zu den Schmierölen gehören insbesondere Mineralöle, synthetische Öle und natürliche Öle.

Mineralöle sind an sich bekannt und kommerziell erhältlich. Sie werden im Allgemeinen aus Erdöl oder Rohöl durch Destillation und/oder Raffination und gegebenenfalls weitere Reinigungs- und Veredelungsverfahren gewonnen, wobei unter den Begriff Mineralöl insbesondere die höhersiedenden Anteile des Roh- oder Erdöls fallen. Im Allgemeinen liegt der Siedepunkt von Mineralöl höher als 200 °C, vorzugsweise höher als 300 °C, bei 5000 Pa. Die Herstellung durch Schwelen von Schieferöl, Verkoken von Steinkohle, Destillation unter Luftabschluß von Braunkohle sowie Hydrieren von Stein- oder Braunkohle ist ebenfalls möglich. Zu einem geringen Anteil werden Mineralöle auch aus Rohstoffen pflanzlichen (z. B. aus Jojoba, Raps) od. tierischen (z. B. Klauenöl) Ursprungs hergestellt. Dementsprechend weisen Mineralöle, je nach Herkunft unterschiedliche Anteile an aromatischen, cyclischen, verzweigten und linearen Kohlenwasserstoffen auf.

Im Allgemeinen unterscheidet man paraffinbasische, naphthenische und aromatische Anteile in Rohölen bzw. Mineralölen, wobei die Begriffe paraffinbasischer Anteil für längerkettig bzw. stark verzweigte iso-Alkane und naphtenischer Anteil für Cycloalkane stehen. Darüber hinaus weisen Mineralöle, je nach Herkunft und Veredelung unterschiedliche Anteile an n-Alkanen, iso-Alkanen mit einem geringen Verzweigungsgrad, sogenannte monomethylverzweigten Paraffine, und Verbindungen mit Heteroatomen, insbesondere O, N und/oder S auf, denen bedingt polare Eigenschaften zugesprochen werden. Die Zuordnung ist jedoch schwierig, da einzelne Alkanmoleküle sowohl langkettig verzweigte Gruppen als auch Cycloalkanreste und aromatische Anteile aufweisen können. Für die Zwecke der vorliegenden Erfindung kann die Zuordnung beispielsweise gemäß DIN 51 378 erfolgen. Polare Anteile können auch gemäß ASTM D 2007 bestimmt werden.

Der Anteil der n-Alkane beträgt in bevorzugten Mineralölen weniger als 3 Gew.-%, der Anteil der O, N und/oder S-haltigen Verbindungen weniger als 6 Gew.-%. Der Anteil der Aromaten und der monomethylverzweigten Paraffine liegt im Allgemeinen jeweils im Bereich von 0 bis 40 Gew.-%. Gemäß einem interssanten Aspekt umfaßt Mineralöl hauptsächlich naphtenische und paraffinbasische Alkane, die im allgemeinen mehr als 13, bevorzugt mehr als 18 und ganz besonders bevorzugt mehr als 20 Kohlenstoffatome aufweisen. Der Anteil dieser Verbindungen ist im allgemeinen ≥ 60 Gew.-%, vorzugsweise ≥ 80 Gew.-%, ohne dass hierdurch eine Beschränkung erfolgen soll. Ein bevorzugtes Mineralöl enthält 0,5 bis 30 Gew.-% aromatische Anteile, 15 bis 40 Gew.-% naphthenische Anteile, 35 bis 80 Gew.-% paraffinbasische Anteile, bis zu 3 Gew.-% n-Alkane und 0,05 bis 5 Gew.-% polare Verbindungen, jeweils bezogen auf das Gesamtgewicht des Mineralöls.

Eine Analyse von besonders bevorzugten Mineralölen, die mittels herkömmlicher Verfahren, wie Harnstofftrennung und Flüssigkeitschromatographie an Kieselgel, erfolgte, zeigt beispielsweise folgende Bestandteile, wobei sich die Prozentangaben auf das Gesamtgewicht des jeweils eingesetzten Mineralöls beziehen:
n-Alkane mit ca. 18 bis 31 C-Atome:
   0,7 - 1,0%,
gering verzweigte Alkane mit 18 bis 31 C-Atome:
   1,0 - 8,0 %,
Aromaten mit 14 bis 32 C-Atomen:
   0,4 - 10,7 %,
Iso- und Cyclo-Alkane mit 20 bis 32 C-Atomen:
   60,7 - 82,4 %,
polare Verbindungen:
   0,1 - 0,8 %,
Verlust:
   6,9 - 19,4 %.

Wertvolle Hinweise hinsichtlich der Analyse von Mineralölen sowie eine Aufzählung von Mineralölen, die eine abweichende Zusammensetzung aufweisen, findet sich beispielsweise in Ullmanns Encyclopedia of Industrial Chemistry, 5th Edition on CD-ROM, 1997, Stichwort "lubricants and related products".

Synthetische Öle umfassen unter anderem organische Ester, beispielsweise Diester und Polyester, Polyalkylenglykole, Polyether, synthetische Kohlenwasserstoffe, insbesondere Polyolefine, von denen Polyalphaolefine (PAO) bevorzugt sind, Silikonöle und Perfluoralkylether. Sie sind meist etwas teurer als die mineralischen Öle, haben aber Vorteile hinsichtlich ihrer Leistungsfähigkeit.

Natürliche Öle sind tierische oder pflanzliche Öle, wie beispielsweise Klauenöle oder Jojobaöle.

Diese Schmieröle können auch als Mischungen eingesetzt werden und sind vielfach kommerziell erhältlich.

Die Konzentration des Polyalkylesters in der Schmierölzusammensetzung liegt vorzugsweise im Bereich von 2 bis 40 Gew.-%, besonders bevorzugt im Bereich von 4 bis 20 Gew.-%, bezogen auf das Gesamtgewicht der Zusammensetzung.

Neben den zuvor genannten Komponenten kann eine Schmierölzusammensetzung weitere Additive und Zusatzstoffe enthalten.

Zu diesen Additiven gehören unter anderem Antioxidantien, Korrosionsinhibitoren, Antischaummittel, Anti-Wear-Komponenten, Farbstoffe, Farbstabilisatoren, Detergentien, Stockpunkterniedriger und/oder DI-Additive. Die Schmierölzusammensetzung, die mindestens einen Polyalkylester umfasst, wird vorzugsweise als Hydraulikflüssigkeit eingesetzt.

Besonders bevorzugt kann die Schmierölzusammensetzung in einer Flügelzellenpumpe, einer Zahnradpumpe, Radialkolbenpumpe oder einer Axialkolbenpumpe eingesetzt werden.

Vorzugsweise kann die Schmierölzusammensetzung bei einem Druck von 50 bis 450 bar, insbesondere in einem Druckbereich von 100 - 350 bar und ganz besonders bevorzugt in einem Druckbereich von 120 - 200 bar, eingesetzt werden.

Des Weiteren betrifft die vorliegende Erfindung neue Schmierölzusammensetzungen umfassend mindestens ein Polyalkylester, der durch Polymerisation von Monomerenzusammensetzungen erhalten werden kann, die aus
a) 2 bis 40 Gew.-% und besonders bevorzugt 10 bis 30 Gew.-%, bezogen auf das Gewicht der Monomerenzusammensetzungen zur Herstellung der Polyalkylester, einer oder mehreren ethylenisch ungesättigten Esterverbindungen der Formel (I) worin R Wasserstoff oder Methyl darstellt, R¹ Wasserstoff, einen linearen oder verzweigten Alkylrest mit 1 bis 5 Kohlenstoffatomen bedeutet, R² und R³ unabhängig Wasserstoff darstellen, und
b) 60 bis 98 Gew.-% und besonders bevorzugt 70 bis 90 Gew.-%, bezogen auf das Gewicht der Monomerenzusammensetzungen zur Herstellung der Polyalkylester, einer oder mehreren ethylenisch ungesättigten Esterverbindungen der Formel (II) worin R Wasserstoff oder Methyl darstellt, R⁴ einen linearen oder verzweigten Alkylrest mit 6 bis 30 Kohlenstoffatomen bedeutet, R⁵ und R⁶ unabhängig Wasserstoff darstellen,
   wobei der Polyalkylester eine in Chloroform bei 25°C gemessene spezifische Viskosität η_{sp/c} zwischen 5 und 30 ml/g, insbesondere aber 10 - 25 ml/g, aufweist,
   wobei die Schmierölzusammensetzung durch Zusatz von Polyalkylester eine hydraulische Leistung Pₐ bei einer Temperatur T₁+x aufweist, wobei T₁ größer oder gleich 20°C, wobei T₁ vorzugsweise im Bereich von 50 bis 120°C liegt und x größer oder gleich 5°C ist, wobei x vorzugsweise im Bereich von 10 bis 90°C liegt, die mindestens so groß ist wie die hydraulischen Leitung P_{b} der Hydraulikflüssigkeit ohne Zusatz von Polyalkylestern bei der Temperatur T₁,
   wobei der temperaturbedingte Leistungsabfall d(Pₐ)/dT der Schmierölzusammensetzung mit Polyalkylester kleiner ist als der temperaturbedingte Leistungsabfall d(P_{b})/dT der Schmierölzusammensetzung ohne Polyalkylester.

Die Verwendung der Polyalkylester, insbesondere der neuen Verbindungen führt zu einer Verbesserung der hydraulischen Leistung bei erhöhter Temperatur, die mindestens 60, bevorzugt mindestens 80°C und ganz besonders bevorzugt mindestens 90°C beträgt.

Bevorzugte Schmierölzusammensetzungen weisen eine gemäß ASTM D 445 bei 40°C gemessenen Viskosität im Bereich von 10 bis 120 mm²/s, besonders bevorzugt im Bereich von 22 bis 100 mm²/s auf.

Gemäß einem besonderen Aspekt der vorliegenden Erfindung weisen bevorzugte Schmierölzusammensetzung einen gemäß ASTM D 2270 bestimmten Viskositätsindex im Bereich von 120 bis 350, insbesondere von 140 bis 200 auf.

Nachfolgend wird die Erfindung durch Beispiele und Vergleichsbeispiele eingehender erläutert, ohne dass die Erfindung auf diese Beispiele beschränkt werden soll.

### A) Messmethoden

Zur Bestimmung des Einflusses der Hydraulikflüssigkeit auf das Leistungs- / Temperaturverhalten von Hydraulikanlagen wurde ein Leistungsprüfstand für Hydraulikpumpen gewählt, um Wetter bedingte Variationen der Betriebsbedingungen auszuschließen. Folgende konstruktive Vorgaben zu Ausführung des Leistungsprüfstands wurden festgelegt:
Aufbau in einer räumlich geschlossenen Prüfstandszelle mit Temperatur und Durchsatz geregelter regelbarer Zu- und Abluft
Antrieb der Hydraulikpumpe mit Drehzahl geregeltem Elektromotor, Leistung 22 kW, Messeinrichtung Drehzahl und Abtriebsdrehmoment
Hydrauliksystem mit Flügelzellenpumpe, Druckbereich bis 270 bar
Wärme isolierter Vorratsbehälter für die Hydraulikflüssigkeit (HF)
Automatisierter Betrieb für verschiedene Betriebsarten
Automatisierte Messdatenerfassung, Möglichkeit der statistischen Auswertung der Messdaten

Der Leistungsprüfstandsaufbau ist in Figur 1 beschrieben, die Bedeutung der darin verwendeten Nummern und Komponenten können den ersten beiden Spalten der nachfolgenden Tabelle entnommen werden

| Nr. | Bennennung | Typ | technische Daten | |
|---|---|---|---|---|
| 1 | Hydraulikpumpe | Denison T6C-06 | Verdrängung | 21,3 cm³ / Umdrehung |
| | | | Druck | 320 bar max. Betriebsdruck |
| | | | Drehzahl | 750 u. 1500 1/min |
| | | | | |
| 2 | Antriebsmotor | EMK | Spannung | 400 V |
| | | | Leistung | 22 kW |
| | | | Drehzahl | 1500 1/min |
| | | | | |
| | | | | |
| 3 | Spülmotor | Elektra | Spannung | 400 V |
| | | | Leistung | 0,75 kW |
| | | | Drehzahl | 1400 1/min |
| | | | | |
| 4 | Spülpumpe | hp-Technik | Volumenstrom | 100 l/h |
| | | | Druck | 9 bar max. |
| | | | | |
| 5 | Tank, wärmeisoliert, mit Meßaufnehmer für Füllstand und Temperatur | | Füllvolumen | 90 kg |
| | | | | |
| 6 | Hauptleitungssystem | | Leitungsdurchmesser | 1 1/4 " |
| | | | | |
| 7 | Durchflußmessgerät | | Meßbereich | 7,5 - 75 l/min |
| | | | | |
| 8 | Poportionalventil | Rexroth | | |
| | | | | |
| 9 | Filter | Pall | 420 bar max. | |
| | | | | |
| 10 | Wärmetauscher | Funke A050 | Volumeninhalt | 0,69 l |
| | | | Betriebsdruck | 30 bar |
| | | | Höchsttemp. | 200 °C |
| | | | | |
| 11 | Wärmetauscher | Funke A060 | Volumeninhalt | 1,08 l |
| | | | Betriebsdruck | 30 bar |
| | | | Höchsttemp. | 200 °C |
| | | | | |
| 12 | Wärmetauscher | Funke A090 | Volumeninhalt | 0,62 l |
| | | | Betriebsdruck | 30 bar |
| | | | Höchsttemp. | 200 °C |

Es wurde eine Ansaugleitung mit Wärmetauscher zum Aufheizen und Abkühlen der Hydraulikflüssigkeit eingesetzt. Es wurden sowohl Hochdruck-Feinfilter als auch Niederdruck-Feinfilter benutzt, sowie ein elektrisch angesteuertes Druckregelventil bis 270 bar.

Zwecks Reproduzierbarkeit der generierten Ergebnisse wurde nach einem streng definierten Prüfprogramm vorgegangen.

Nach Inbetriebnahme des Prüfstands erfolgte zunächst ein eintägiger Einlauf der neuen Flügelzellenpumpe bei wechselnden Drehzahlen und Lasten. Hierzu wurde eine handelsübliche Hydraulikflüssigkeit der Klasse ISO 46 oder ISO 68 verwendet. Danach wurden alle Testflüssigkeiten folgendem Prüfprogramm unterzogen:
1. Konditionierung der Prüfstandszelle und aller Anlagenteile auf 20°C (über Nacht).
2. Einbau gereinigter Hoch- und Niederdruckfeinfilter (erster Satz Filter).
3. Spüllauf: Füllen des Vorratsbehälters mit 55 kg Testflüssigkeit. Anschließender Betrieb bei: Pumpendrehzahl 750 1/min, Druck 50 bar, Flüssigkeit Ansaugtemperatur 80°C, 2h.
4. Ablassen der Testflüssigkeit, Ausbau der Hoch- und Niederdruckfilter.
5. Einbau gereinigter Hoch- und Niederdruckfeinfilter (zweiter Satz Filter), Füllen des Vorratsbehälters mit 80 kg Testflüssigkeit.
6. Aufheiztest: Pumpendrehzahl 1500 1/min, Druck 150 bar, Kühlung und Heizung abgeschaltet, Umgebungstemperatur 20°C, Flüssigkeit Ansaugtemperatur Beginn ca. 40°C, Ende ca. 90°C.
7. Wirkungsgradtest: Pumpendrehzahl 1500 1/min, Druck Beginn 50 bar, Ende 250 bar, in 50 bar Stufen, Flüssigkeit Ansaugtemperatur konstant 80°C.
8. Abkühlzyklus: Pumpendrehzahl 750 1/min, Druck 0 bar, Flüssigkeit Ansaugtemperatur Beginn ca. 90°C, Ende ca. 40°C.
9. Aufheiztest: Pumpendrehzahl 1500 1/min, Druck 250 bar, Kühlung und Heizung abgeschaltet, Umgebungstemperatur 20°C, Flüssigkeit Ansaugtemperatur Beginn ca. 40°C, Ende ca. 90°C.
10. Wirkungsgradtest Pumpendrehzahl von 1500 1/min, Druck Start 50 bar, Ende 250 bar, in 50 bar Stufen, Flüssigkeit Ansaugtemperatur konstant 80°C.
11. Ablassen des Testflüssigkeit, Ausbau der Hoch- und Niederdruckfilter.

Die der vorliegenden Erfindung zugrunde liegenden Daten wurden in Schritt 6 und 9 des oben beschriebenen Prüfprogramms vermessen. Es handelt sich jeweils um Testphasen, die unter Abschaltung der Kühlung verliefen. Somit ließ sich die Temperaturerhöhung in der Pumpe bestimmen. Eine geringere Temperaturerhöhung, die eine Hydraulikflüssigkeit mit einem Zusatzstoff aufweist, ist daher einer Verminderung der Temperatur gegenüber einer Hydraulikflüssigkeit ohne Zusatzstoff gleichzusetzen. Schritt 6 wurde bei einem Druck von 150 bar, Schritt 9 bei einem Druck von 250 bar durchgeführt.

Die hydraulische Leistung kann direkt über die aktuelle Fließrate einer Hydraulikpumpe abgeleitet werde. Allgemein gilt: Je höher die aktuelle Fließrate Qa und der damit verbundene Volumenstrom in einer Hydraulikanlage, desto höher die hydraulische Leistung. Die aktuelle Fließrate konnte im oben beschriebenen Hydraulikkreislauf mit der erwähnten Durchflussmesseinrichtung direkt abgelesen werden. Die hydraulische Leistung konnte direkt über den in der Literatur (s. beispielsweise: F. -W. Höfer et al., Memento de Technologie Automobile, 1ere Edition, p. 650, Robert Bosch GmbH, 1988) beschriebenen Zusammenhang bestimmt werden: $PH \left(in kW\right) = \left(Pout * Qa\right) / 600$ wobei Pout = Druck Pumpenausgang in bar sowie Qa = aktuelle Fließrate in l/min.

Die Tests bestanden darin, die aktuellen Fließraten in Abhängigkeit von den gemessenen Flüssigkeitstemperaturen bei einem Druck von 150 bzw. 250 bar (Pumpenausgang) zu bestimmen. Über den oben genannten Zusammenhang lässt sich direkt auf die hydraulische Leistung bei einer bestimmten Flüssigkeitstemperatur schließen.

### B) Herstellung von Polyalkylestern

Die Synthese der Polymerlösungen A-D erfolgte jeweils in einem Mineralöl mittels üblicher freier radikalischer Polymerisation wie sie u.a. in Ullmanns's Encyclopedia of Industrial Chemistry, Sixth Edition dargelegt ist. Als Polymerisationsinitiator wurde tert-Butylperoctoat sowie als Kettenüberträger Dodecylmercaptan eingesetzt. Bei dem als Lösemittel eingesetzten Mineralöl handelte es sich um ein 100 Solvent Neutral-Öl der Firma Kuwait Petroleum. Es wurde bei einer Temperatur von 100°C polymerisiert, mit tert-Butylperoctoat nachgefüttert und hiernach solange polymerisiert bis die Restmonomergehalte der hergestellten Polymerlösungen weniger als 2 Gew.-% betrugen. Dies war i.d.R. nach einer Gesamtprozessdauer von 6h der Fall. Die Polymere A-D enthielten zwischen 11 und 27 Gew.-% Methylmethacrylat sowie zwischen 63 und 89 Gew.-% einer Mischung aus langkettig alkylsubstituierten C₁₂₋₁₈-Methacrylaten, jeweils bezogen auf das Gesamtgewicht der eingesetzten Monomere. Die in Chloroform bei 25°C gemessene spezifische Viskosität n_{sp/c} lag für Polymer A bei 17 ml/g, für Polymer B bei 21 ml/g, für Polymer C bei 25 ml/g sowie im Falle von Polymer D bei 40 ml/g.

### a) Herstellung von Polymer A

Zusammensetzung Monomermischung:

| | | |
|---|---|---|
| 54,375 | kg | C12-18-Alkylmethacrylat-Mischung |
| 18,125 | kg | Methylmethacrylat |

**Vorlage:**

| | | |
|---|---|---|
| 27,5 | kg | 100N Mineralöl |
| 4,1 | kg | Monomermischung |
| 0,01 | kg | Dodecylmercaptan |
| | | |
| 0,026 | kg | tert-Butyl-per-2-ethyl-hexanoat |

**Zulauf:**

| | | |
|---|---|---|
| 68,4 | kg | Monomermischung |
| 0,20 | kg | tert-Butyl-per-2-ethyl-hexanoat |
| 0,86 | kg | Dodecylmercaptan |

**Nachfütter-Schritt:**

| | | |
|---|---|---|
| 0,126 | kg | tert-Butyl-per-2-ethyl-hexanoat |

### Prozessbeschreibung:

Ein 150 l Polymerisationsreaktor ausgestattet mit Rückflusskühler und Rührwerk wird bei Raumtemperatur mit den oben aufgeführten Komponenten (Vorlage) befüllt. Anschließend wird die Vorlage mit 0,62 kg Trockeneis entgast und auf eine Temperatur von 100°C erwärmt. Nach 5 Minuten wird die für die Vorlage berechnete Initiatormenge zugegeben und zeitgleich der Zulauf gestartet. Die gesamte Zulauf-Menge wird in 3,5 Stunden in den Reaktor dosiert. Danach wird 2 Stunden bei 100°C nachgerührt. Anschließend wird das Produkt mit Initiator nachgefüttert und für weitere 2 Stunden bei 100°C nachgerührt.
η_{sp/c} = 17 ml/g

### b) Herstellung von Polymer B

**Zusammensetzung Monomermischung:**

| | | |
|---|---|---|
| 62,35 | kg | C12-18-Alkylmethacrylat-Mischung |
| 10,15 | kg | Methylmethacrylat |

**Vorlage:**

| | | |
|---|---|---|
| 27,5 | kg | 100N Mineralöl |
| 4,1 | kg | Monomermischung |
| 0,01 | kg | Dodecylmercaptan |
| | | |
| 0,026 | kg | tert-Butyl-per-2-ethyl-hexanoat |

**Zulauf:**

| | | |
|---|---|---|
| 68,4 | kg | Monomermischung |
| 0,19 | kg | tert-Butyl-per-2-ethyl-hexanoat |
| 0,53 | kg | Dodecylmercaptan |

**Nachfütter-Schritt:**

| | | |
|---|---|---|
| 0,126 | kg | tert-Butyl-per-2-ethyl-hexanoat |

### Prozessbeschreibung:

Die Herstellung erfolgt wie bei Polymer A) beschrieben.
η_{sp/c} = 21 ml/g

### c) Herstellung von Polymer C

**Zusammensetzung Monomermischung:**

| | | |
|---|---|---|
| 60,9 | kg | C12-18-Alkylmethacrylat-Mischung |
| 9,1 | kg | Methylmethacrylat |

**Vorlage:**

| | | |
|---|---|---|
| 30,0 | kg | 100N Mineralöl |
| 4,1 | kg | Monomermischung |
| 0,01 | kg | Dodecylmercaptan |
| | | |
| 0,026 | kg | tert-Butyl-per-2-ethyl-hexanoat |

**Zulauf:**

| | | |
|---|---|---|
| 65,9 | kg | Monomermischung |
| 0,22 | kg | tert-Butyl-per-2-ethyl-hexanoat |
| 0,27 | kg | Dodecylmercaptan |

**Nachfütter-Schritt:**

| | | |
|---|---|---|
| 0,126 | kg | tert-Butyl-per-2-ethyl-hexanoat |

### Prozessbeschreibung:

Die Herstellung erfolgt wie bei Polymer A) beschrieben.
η_{sp/c} = 25 ml/g

### d) Herstellung von Polymer D

**Zusammensetzung Monomermischung:**

| | | |
|---|---|---|
| 54,8 | kg | C12-18-Alkylmethacrylat-Mischung |
| 8,2 | kg | Methylmethacrylat |

**Vorlage:**

| | | |
|---|---|---|
| 37,0 | kg | 100N Mineralöl |
| 4,1 | kg | Monomermischung |
| 0,01 | kg | Dodecylmercaptan |
| | | |
| 0,026 | kg | tert-Butyl-per-2-ethyl-hexanoat |

**Zulauf:**

| | | |
|---|---|---|
| 58,9 | kg | Monomermischung |
| 0,15 | kg | tert-Butyl-per-2-ethyl-hexanoat |
| 0,12 | kg | Dodecylmercaptan |

**Nachfütter-Schritt:**

| | | |
|---|---|---|
| 0,126 | kg | tert-Butyl-per-2-ethyl-hexanoat |

### Prozessbeschreibung:

Die Herstellung erfolgt wie bei Polymer A) beschrieben.
η_{sp/c} = 40 ml/g

### C) Ausführungsbeispiele 1 bis 7 und Vergleichsbeispiele 1 bis 4

Aus den Polymeren wurden verschiedene Hydrauliköle hergestellt. Die Zusammensetzung der Hydrauliköle ist in Tabelle 1 widergegeben. Die Formulierungen wurden gemäß DIN 51524 hergestellt. Die kinematischen Viskositäten der Öle des ISO-Grades 46 lagen demnach in einem Viskositätsbereich von 46 mm2/s +/- 10% sowie die Viskositäten der Öle des ISO 68-Grades in einem Bereich von 68 mm2/s +/- 10%.

Zur Herstellung der Formulierungen wurden in Mineralöl vorgelöste Polymere (in Tab. 1 als Polymerlösungen bezeichnet) eingesetzt. Die Polymerkonzentrationen der eingesetzten Polymerlösungen lagen bei 72,5 Gew.% im Falle der Polymere A und B, bei 70 Gew.% im Falle des Polymeren C sowie bei 63 Gew.% im Falle des Polymeren D.

Als DI-Paket wurde für alle in Tab. 1 gezeigten Formulierungen das handelsübliche Produkt Oloa 4992 der Firma Oronite eingesetzt. Die Konzentration an Oloa 4992 wurde für alle untersuchten Formulierungen mit 0,6 Gew.% konstant gehalten.

Die eingesetzten Öle waren allesamt Mineralöle, deren Viskositätsindex sich in einem engen Bereich um ca. 100 (+/- 5) bewegt. Die eingesetzten Mineralöle können kommerziell erhalten werden. So stellt Esso 80 ein SN 80-ÖI der Firma ExxonMobil, KPE100 ein SN 100-ÖI der Firma Kuwait Petroleum und Esso 600 ein SN 600-ÖI der Firma ExxonMobil dar. Das Nexbase 3020 ist im Gegensatz zu den vorher genannten Ölen ein hydro-behandeltes Öl der Firma Fortum.

Die Wahl des Öles bzw. der Ölmischungen bei der Herstellung der Formulierungen (in obigen Beispiel- und Vergleichsformulierungen das Gewichtsverhältnis zwischen Esso 80, KPE 100, Esso 600 sowie Nexbase 3020) spielt in diesem Zusammenhang keine Rolle, solange Öle in einem eng abgesteckten VI-Bereich eingesetzt werden und alle Formulierungen auf identische kinematische Viskositäten eingestellt werden. Die Wahl unterschiedlicher Ölzusammensetzungen wie in Tabelle 1 gezeigt beruhte lediglich darauf, die bei 40°C gemessenen kinematischen Viskositäten auf konstanten Werten von 46 mm2/s (+/- 10%) für ISO 46-Flüssigkeiten sowie von 68 mm2/s (+/- 10%) für ISO 68-Flüssigkeiten zu halten. Dies war notwendig, da Formulierungen mit unterschiedlichen Polymerkonzentrationen sowie Polymere unterschiedlicher Molekulargewichte eingesetzt wurden.

Die bei unterschiedlichen Temperaturen gemessenen hydraulischen Leistungen können den nachfolgenden Tabellen 2 und 3 entnommen werden.

Bei allen Versuchen, welche mit Flüssigkeiten der Klasse ISO 46 bei einem Druck von 150 bar durchgeführt wurden, zeigte sich im Vergleich zu einer polymerfreien Flüssigkeit (Vgl. 1), dass bessere Leistungs- / Temperaturverhältnisse erreicht wurden, sofern die Polymerlösung A, B oder C enthaltenden Formulierungen gemäß den Beispielen 1 bis 6 eingesetzt wurden. Dies wurde insbesondere bei höheren Flüssigkeitstemperaturen (oberhalb beispielsweise 60°C) deutlich. Ebenso zeigen die im Anhang zu findenden Daten, dass dies unabhängig davon erreicht werden konnte, ob relativ niedrige (4,9 - 8,4 Gew.% im Falle der Beispielstudien 1, 2 und 3) oder relativ hohe (11,0 - 19,6 Gew.% im Falle der Beispielstudien 4, 5 und 6) Konzentrationen der jeweiligen Polymerlösung A, B oder C verwendet wurden. Kam allerdings die Polymerlösung D zum Einsatz, welche dadurch gekennzeichnet war, dass sie ein höheres Molekulargewicht des Polymeren im Vergleich zu Lösung A, B oder C besaß, wurden schlechtere Leistungs- / Temperaturverhältnisse im direkten Vergleich mit der polymerfreien Formulierung beobachtet.

Wurden gleiche Versuche mit ISO 46-Flüssigkeiten bei einem Druck von 250 bar anstatt 150 bar durchgeführt, so nahm die Verbesserung durch die Formulierung gemäß Beispiel 3, welche 4,9 Gew.% Polymerlösung C enthielt, gegenüber dem polymerfreien Öl ab. Die das Polymer D enthaltende Formulierung gemäß Vergleichsbeispiel 2 war hingegen dem polymerfreien Öl gemäß Vergleichsbeispiel 1 deutlich unterlegen, was auch schon bei 150 bar der Fall war. Die Polymerlösung A bzw. B haltigen Öle gemäß den Beispielen 1 und 2 waren bei einem Druck von 250 bar dem polymerfreien Öl gemäß Vergleichsbeispiel 1 deutlich überlegen.

Dieser Effekt ist nicht auf die kinematische Viskosität beschränkt. So zeigen die Beispiele 7 und 8 im Vergleich mit dem Vergleichsbeispiel 4, dass eine unerwartete Leistungssteigerung auch mit ISO 68-Flüssigkeiten erzielt werden kann (s. Vergleichsbeispiel 4 sowie Beispiele 7 und 8 in Tab. 3). Dies konnte sowohl bei 150 bar als auch bei 250 bar gezeigt werden.

## Patentansprüche

1. Verwendung von Polyalkylester, umfassend mindestens einen Polyalkylester, der durch Polymerisation von Monomerenzusammensetzungen erhalten werden kann, die aus
a) 2 bis 40 Gew.-%, bezogen auf das Gewicht der Monomerenzusammensetzungen zur Herstellung der Polyalkylester, einer oder mehreren ethylenisch ungesättigten Esterverbindungen der Formel (I) worin R Wasserstoff oder Methyl darstellt, R¹ Wasserstoff, einen linearen oder verzweigten Alkylrest mit 1 bis 5 Kohlenstoffatomen bedeutet, R² und R³ unabhängig Wasserstoff darstellen, und
b) 60 bis 98 Gew.-%, bezogen auf das Gewicht der Monomerenzusammensetzungen zur Herstellung der Polyalkylester, einer oder mehreren ethylenisch ungesättigten Esterverbindungen der Formel (II) worin R Wasserstoff oder Methyl darstellt, R⁴ einen linearen oder verzweigten Alkylrest mit 6 bis 30 Kohlenstoffatomen bedeutet, R⁵ und R⁶ unabhängig Wasserstoff darstellen, besteht,
wobei der Polyalkylester eine in Chloroform bei 25°C gemäß ISO 1628-6 gemessene spezifische Viskosität η_{sp/c} zwischen 5 und 30 ml/g aufweist, zur Verminderung der Temperatur in einer Hydraulikflüssigkeit.

2. Verwendung gemäß Anspruch 1, **dadurch gekennzeichnet, dass** der Polyalkylester zu einer Verbesserung der hydraulischen Leistung bei erhöhter Temperatur führt, **dadurch gekennzeichnet, dass** die Temperatur mindestens 60°C beträgt.

3. Verwendung gemäß Anspruch 1, **dadurch gekennzeichnet, dass** der Polyalkylester zu einer Verbesserung der hydraulischen Leistung bei erhöhter Temperatur führt, **dadurch gekennzeichnet, dass** die Temperatur mindestens 80°C beträgt.

4. Verwendung gemäß mindestens einem der vorhergehenden Ansprüche, **dadurch gekennzeichnet, dass** die Hydraulikflüssigkeit eine gemäß ASTM D 445 bei 40°C gemessene kinematische Viskosität im Bereich von 10 bis 120 mm²/s aufweist.

5. Verwendung gemäß mindestens einem der vorhergehenden Ansprüche, **dadurch gekennzeichnet, dass** die Hydraulikflüssigkeit einen gemäß ASTM D 2270 bestimmten Viskositätsindex im Bereich von 120 bis 350 aufweist.

6. Verwendung gemäß mindestens einem der vorhergehenden Ansprüche, **dadurch gekennzeichnet, dass** die Hydraulikflüssigkeit 2 bis 40 Gew.-% Polyalkylester umfasst.

7. Verwendung gemäß mindestens einem der vorhergehenden Ansprüche, **dadurch gekennzeichnet, dass** die Hydraulikflüssigkeit 4 bis 20 Gew.-% Polyalkylester umfasst.

8. Verwendung gemäß mindestens einem der vorhergehenden Ansprüche, **dadurch gekennzeichnet, dass** die Hydraulikflüssigkeit mindestens ein Mineralöl und/oder ein synthetisches Öl umfasst.

9. Verwendung gemäß mindestens einem der vorhergehenden Ansprüche, **dadurch gekennzeichnet, dass** die Hydraulikflüssigkeit Antioxidantien, Korrosionsinhibitoren, Antischaummittel, Anti-Wear-Komponenten, Farbstoffe, Farbstabilisatoren, Detergentien, Stockpunkterniedriger oder DI-Additive enthält.

10. Verwendung gemäß mindestens einem der vorhergehenden Ansprüche, **dadurch gekennzeichnet, dass** die Hydraulikflüssigkeit in einer Flügelzellenpumpe, einer Zahnradpumpe, Radialkolbenpumpe oder einer Axialkolbenpumpe eingesetzt wird.

11. Verwendung gemäß mindestens einem der vorhergehenden Ansprüche, **dadurch gekennzeichnet, dass** die Hydraulikflüssigkeit bei einem Druck von 50 bis 450 bar eingesetzt wird.

12. Verwendung gemäß mindestens einem der vorhergehenden Ansprüche, **dadurch gekennzeichnet, dass** die Hydraulikflüssigkeit bei einem Druck von 100 bis 350 bar eingesetzt wird.

13. Verwendung gemäß mindestens einem der vorhergehenden Ansprüche, **dadurch gekennzeichnet, dass** mindestens 50 Gew.-% der Reste R⁴ gemäß Formel (II) linear sind.

14. Verwendung gemäß mindestens einem der vorhergehenden Ansprüche, **dadurch gekennzeichnet, dass** mindestens 70 Gew.-% der Reste R⁴ gemäß Formel (II) linear sind.

15. Verwendung gemäß mindestens einem der vorhergehenden Ansprüche, **dadurch gekennzeichnet, dass** der Anteil an C₈₋₁₅ größer oder gleich dem Anteil an C₁₆₋₁₈ ist.

16. Verwendung gemäß mindestens einem der vorhergehenden Ansprüche, **dadurch gekennzeichnet, dass** der Polyalkylester eine Polydispersität M_{w}/Mₙ im Bereich von 1,2 bis 4,0 aufweist.

17. Verwendung gemäß mindestens einem der vorhergehenden Ansprüche, **dadurch gekennzeichnet, dass** der Polyalkylester ein Polyalkyl(meth)acrylat ist, wobei mindestens 60 Gew.-% der ethylenisch ungesättigten Esterverbindungen der Formel (II) Alkyl(meth)acrylate darstellen, bezogen auf das Gesamtgewicht der ethylenisch ungesättigten Esterverbindungen der Formel (II).

18. Verwendung gemäß mindestens einem der vorhergehenden Ansprüche, **dadurch gekennzeichnet, dass** der Polyalkylester eine in Chloroform bei 25°C gemäß ISO 1628-6 gemessene spezifische Viskosität η_{sp/c} zwischen 10 und 25 ml/g aufweist.

19. Verwendung gemäß mindestens einem der vorhergehenden Ansprüche, **dadurch gekennzeichnet, dass** der Polyalkylester durch Polymerisation von Monomerenzusammensetzungen erhalten werden kann, die aus
a) 10 bis 30 Gew.-%, bezogen auf das Gewicht der Monomerenzusammensetzungen zur Herstellung der Polyalkylester, einer oder mehreren ethylenisch ungesättigten Esterverbindungen der Formel (I) worin R Wasserstoff oder Methyl darstellt, R¹ Wasserstoff, einen linearen oder verzweigten Alkylrest mit 1 bis 5 Kohlenstoffatomen bedeutet, R² und R³ unabhängig Wasserstoff darstellen, und
b) 70 bis 90 Gew.-%, bezogen auf das Gewicht der Monomerenzusammensetzungen zur Herstellung der Polyalkylester, einer oder mehreren ethylenisch ungesättigten Esterverbindungen der Formel (II) worin R Wasserstoff oder Methyl darstellt, R⁴ einen linearen oder verzweigten Alkylrest mit 6 bis 30 Kohlenstoffatomen bedeutet, R⁵ und R⁶ unabhängig Wasserstoff darstellen, besteht.

20. Verwendung gemäß mindestens einem der vorhergehenden Ansprüche, **dadurch gekennzeichnet, dass** die Hydraulikflüssigkeit durch Zusatz von Polyalkylester eine hydraulische Leistung Pₐ bei einer Temperatur T₁+x aufweist, wobei T₁ größer oder gleich 20°C und x größer oder gleich 5°C ist, die mindestens so groß ist wie die hydraulische Leistung P_{b} der Hydraulikflüssigkeit ohne Zusatz von Polyalkylestern bei der Temperatur T₁,
wobei der temperaturbedingte Leistungsabfall d(Pₐ)/dT der Hydraulikflüssigkeit mit Polyalkylester kleiner ist als der temperaturbedingte Leistungsabfall d(P_{b})/dT der Hydraulikflüssigkeit ohne Polyalkylester.

21. Verwendung gemäß Anspruch 20, **dadurch gekennzeichnet, dass** T₁ im Bereich von 50 bis 120°C liegt.

22. Verwendung gemäß Anspruch 20 oder 21, **dadurch gekennzeichnet, dass** x im Bereich von 10 bis 90°C liegt.

23. Verwendung gemäß mindestens einem der vorhergehenden Ansprüche, **dadurch gekennzeichnet, dass** eine Überhitzung von Hydraulikanlagen verhindert wird.

## Claims

1. Use of polyalkyl esters comprising at least one polyalkyl ester which can be obtained by polymerization of monomer compositions, which consists of
a) from 2 to 40% by weight, based on the weight of the monomer compositions for preparing the polyalkyl esters, of one or more ethylenically unsaturated ester compounds of the formula (I) in which R is hydrogen or methyl, R¹ is hydrogen, a linear or branched alkyl radical having from 1 to 5 carbon atoms, R² and R³ are each independently hydrogen, and
b) from 60 to 98% by weight, based on the weight of the monomer compositions for preparing the polyalkyl esters, of one or more ethylenically unsaturated ester compounds of the formula (II) in which R is hydrogen or methyl, R⁴ is a linear or branched alkyl radical having from 6 to 30 carbon atoms, R⁵ and R⁶ are each independently hydrogen, the polyalkyl ester having a specific viscosity η_{sp/c}, measured at 25°C according to ISO 1628-6 in chloroform, of between 5 and 30 ml/g, for reducing the temperature in a hydraulic fluid.

2. Use according to Claim 1, **characterized in that** the polyalkyl ester leads to an improvement in the hydraulic performance at elevated temperature, **characterized in that** the temperature is at least 60°C.

3. Use according to Claim 1, **characterized in that** the polyalkyl ester leads to an improvement in the hydraulic performance at elevated temperature, **characterized in that** the temperature is at least 80°C.

4. Use according to at least one of the preceding claims, **characterized in that** the hydraulic fluid has a kinematic viscosity, measured according to ASTM D 445 at 40°C, in the range from 10 to 120 mm²/s.

5. Use according to at least one of the preceding claims, **characterized in that** the hydraulic fluid has a viscosity index determined according to ASTM D 2270 in the range from 120 to 350.

6. Use according to at least one of the preceding claims, **characterized in that** the hydraulic fluid comprises from 2 to 40% by weight of polyalkyl esters.

7. Use according to at least one of the preceding claims, **characterized in that** the hydraulic fluid comprises from 4 to 20% by weight of polyalkyl esters.

8. Use according to at least one of the preceding claims, **characterized in that** the hydraulic fluid comprises at least one mineral oil and/or a synthetic oil.

9. Use according to at least one of the preceding claims, **characterized in that** the hydraulic fluid comprises antioxidants, corrosion inhibitors, antifoams, antiwear components, dyes, dye stabilizers, detergents, pour point depressants or DI additives.

10. Use according to at least one of the preceding claims, **characterized in that** the hydraulic fluid is used in a vane pump, a gear pump, radial piston pump or an axial piston pump.

11. Use according to at least one of the preceding claims, **characterized in that** the hydraulic fluid is used at a pressure of from 50 to 450 bar.

12. Use according to at least one of the preceding claims, **characterized in that** the hydraulic fluid is used at a pressure of from 100 to 350 bar.

13. Use according to at least one of the preceding claims, **characterized in that** at least 50% by weight of the R⁴ radicals in the formula (II) are linear.

14. Use according to at least one of the preceding claims, **characterized in that** at least 70% by weight of the R⁴ radicals in the formula (II) are linear.

15. Use according to at least one of the preceding claims, **characterized in that** the fraction of C₈₋₁₅ is greater than or equal to the fraction of C₁₆₋₁₈.

16. Use according to at least one of the preceding claims, **characterized in that** the polyalkyl ester has a polydispersity M_{w}/Mₙ in the range from 1.2 to 4.0.

17. Use according to at least one of the preceding claims, **characterized in that** the polyalkyl ester is a polyalkyl (meth)acrylate, at least 60% by weight of the ethylenically unsaturated ester compounds of the formula (II) being alkyl (meth)acrylates, based on the total weight of the ethylenically unsaturated ester compounds of the formula (II).

18. Use according to at least one of the preceding claims, **characterized in that** the polyalkyl ester has a specific viscosity η_{sp/c}, measured at 25°C according to ISO 1628-6 in chloroform, of between 10 and 25 ml/g.

19. Use according to at least one of the preceding claims, **characterized in that** the polyalkyl ester can be obtained by polymerization of monomer compositions, which consists of
a) from 10 to 30% by weight, based on the weight of the monomer compositions for preparing the polyalkyl esters, of one or more ethylenically unsaturated ester compounds of the formula (I) in which R is hydrogen or methyl, R¹ is hydrogen, a linear or branched alkyl radical having from 1 to 5 carbon atoms, R² and R³ are each independently hydrogen, and
b) from 70 to 90% by weight, based on the weight of the monomer compositions for preparing the polyalkyl esters, of one or more ethylenically unsaturated ester compounds of the formula (II) in which R is hydrogen or methyl, R⁴ is a linear or branched alkyl radical having from 6 to 30 carbon atoms, R⁵ and R⁶ are each independently hydrogen.

20. Use according to at least one of the preceding claims, **characterized in that** the hydraulic fluid, by virtue of addition of polyalkyl esters, has a hydraulic performance Pₐ at a temperature T₁+x, where T₁ is greater than or equal to 20°C and x is greater than or equal to 5°C, which is at least as high as the hydraulic performance P_{b} of the hydraulic fluid without addition of polyalkyl esters at the temperature T₁,
the temperature-dependent performance decline d(Pₐ)/dT of the hydraulic fluid comprising polyalkyl esters being smaller than the temperature-dependent performance decline d(P_{b})/dT of the hydraulic fluid without polyalkyl esters.

21. Use according to Claim 20, **characterized in that** T₁ is in the range from 50 to 120°C.

22. Use according to Claim 20 or 21, **characterized in that** x is in the range from 10 to 90°C.

23. Use according to at least one of the preceding claims, **characterized in that** overheating of hydraulic systems is prevented.

## Revendications

1. Utilisation de polyesters alkyliques, comprenant au moins un polyester alkylique qui peut être obtenu par polymérisation de compositions de monomères, qui sont constituées par :
a) 2 à 40 % en poids, par rapport au poids des compositions de monomères pour la fabrication du polyester alkylique, d'un ou de plusieurs composés d'esters éthyléniquement insaturés de formule (I) dans laquelle R représente hydrogène ou méthyle, R¹ signifie hydrogène, un radical alkyle linéaire ou ramifié de 1 à 5 atomes de carbone, R² et R³ représentent indépendamment hydrogène, et
b) 60 à 98 % en poids, par rapport au poids des compositions de monomères pour la fabrication du polyester alkylique, d'un ou de plusieurs composés d'esters éthyléniquement insaturés de formule (II) dans laquelle R représente hydrogène ou méthyle, R⁴ signifie un radical alkyle linéaire ou ramifié de 6 à 30 atomes de carbone, R⁵ et R⁶ représentent indépendamment hydrogène,
le polyester alkylique présentant une viscosité spécifique η_{sp/c} mesurée dans du chloroforme à 25 °C selon ISO 1628-6 comprise entre 5 et 30 ml/g,
pour réduire la température dans un liquide hydraulique.

2. Utilisation selon la revendication 1, **caractérisée en ce que** le polyester alkylique conduit à une amélioration de la puissance hydraulique à température élevée, **caractérisée en ce que** la température est d'au moins 60 °C.

3. Utilisation selon la revendication 1, **caractérisée en ce que** le polyester alkylique conduit à une amélioration de la puissance hydraulique à température élevée, **caractérisée en ce que** la température est d'au moins 80 °C.

4. Utilisation selon au moins l'une quelconque des revendications précédentes, **caractérisée en ce que** le liquide hydraulique présente une viscosité cinématique mesurée selon ASTM D 445 à 40 °C dans la plage allant de 10 à 120 mm²/s.

5. Utilisation selon au moins l'une quelconque des revendications précédentes, **caractérisée en ce que** le liquide hydraulique présente un indice de viscosité déterminé selon ASTM D 2270 dans la plage allant de 120 à 350.

6. Utilisation selon au moins l'une quelconque des revendications précédentes, **caractérisée en ce que** le liquide hydraulique comprend 2 à 40 % en poids de polyesters alkyliques.

7. Utilisation selon au moins l'une quelconque des revendications précédentes, **caractérisée en ce que** le liquide hydraulique comprend 4 à 20 % en poids de polyesters alkyliques.

8. Utilisation selon au moins l'une quelconque des revendications précédentes, **caractérisée en ce que** le liquide hydraulique comprend au moins une huile minérale et/ou une huile synthétique.

9. Utilisation selon au moins l'une quelconque des revendications précédentes, **caractérisée en ce que** le liquide hydraulique contient des antioxydants, des inhibiteurs de corrosion, des agents antimousse, des composants anti-usure, des colorants, des stabilisateurs de couleur, des détergents, des agents d'abaissement du point d'écoulement ou des additifs DI.

10. Utilisation selon au moins l'une quelconque des revendications précédentes, **caractérisée en ce que** le liquide hydraulique est utilisé dans une pompe à palettes, une pompe à engrenages, une pompe à pistons radiaux ou une pompe à pistons axiaux.

11. Utilisation selon au moins l'une quelconque des revendications précédentes, **caractérisée en ce que** le liquide hydraulique est utilisé à une pression de 50 à 450 bar.

12. Utilisation selon au moins l'une quelconque des revendications précédentes, **caractérisée en ce que** le liquide hydraulique est utilisé à une pression de 100 à 350 bar.

13. Utilisation selon au moins l'une quelconque des revendications précédentes, **caractérisée en ce qu'**au moins 50 % en poids des radicaux R⁴ selon la formule (II) sont linéaires.

14. Utilisation selon au moins l'une quelconque des revendications précédentes, **caractérisée en ce qu'**au moins 70 % en poids des radicaux R⁴ selon la formule (II) sont linéaires.

15. Utilisation selon au moins l'une quelconque des revendications précédentes, **caractérisée en ce que** la proportion de C₈₋₁₅ est supérieure ou égale à la proportion de C₁₆₋₁₈.

16. Utilisation selon au moins l'une quelconque des revendications précédentes, **caractérisée en ce que** le polyester alkylique présente une polydispersité M_{w}/Mₙ dans la plage allant de 1,2 à 4,0.

17. Utilisation selon au moins l'une quelconque des revendications précédentes, **caractérisée en ce que** le polyester alkylique est un poly(méth)acrylate d'alkyle, au moins 60 % en poids des composés d'esters éthyléniquement insaturés de formule (II) étant des (méth)acrylates d'alkyle, par rapport au poids total des composés d'esters éthyléniquement insaturés de formule (II) .

18. Utilisation selon au moins l'une quelconque des revendications précédentes, **caractérisée en ce que** le polyester alkylique présente une viscosité spécifique η_{sp/c} mesurée dans du chloroforme à 25 °C selon ISO 1628-6 comprise entre 10 et 25 ml/g.

19. Utilisation selon au moins l'une quelconque des revendications précédentes, **caractérisée en ce que** le polyester alkylique peut être obtenu par polymérisation de compositions de monomères, qui sont constituées par :
a) 10 à 30 % en poids, par rapport au poids des compositions de monomères pour la fabrication des polyesters alkyliques, d'un ou de plusieurs composés d'esters éthyléniquement insaturés de formule (I) dans laquelle R représente hydrogène ou méthyle, R¹ signifie hydrogène, un radical alkyle linéaire ou ramifié de 1 à 5 atomes de carbone, R² et R³ représentent indépendamment hydrogène, et
b) 70 à 90 % en poids, par rapport au poids des compositions de monomères pour la fabrication des polyesters alkyliques, d'un ou de plusieurs composés d'esters éthyléniquement insaturés de formule (II) dans laquelle R représente hydrogène ou méthyle, R⁴ signifie un radical alkyle linéaire ou ramifié de 6 à 30 atomes de carbone, R⁵ et R⁶ représentent indépendamment hydrogène.

20. Utilisation selon au moins l'une quelconque des revendications précédentes, **caractérisée en ce que** le liquide hydraulique présente par ajout de polyesters alkyliques une puissance hydraulique Pₐ à une température T₁+x, T₁ étant supérieure ou égale à 20 °C et x étant supérieure ou égale à 5 °C, qui est au moins égale à la puissance hydraulique P_{b} du liquide hydraulique sans ajout de polyesters alkyliques à la température T₁,
la diminution de puissance causée par la température d(Pₐ)/dT du liquide hydraulique contenant des polyesters alkyliques étant inférieure à la diminution de puissance causée par la température d(P_{b})/dT du liquide hydraulique sans polyesters alkyliques.

21. Utilisation selon la revendication 20, **caractérisée en ce que** T₁ se situe dans la plage allant de 50 à 120 °C.

22. Utilisation selon la revendication 20 ou 21, **caractérisée en ce que** x se situe dans la plage allant de 10 à 90 °C.

23. Utilisation selon au moins l'une quelconque des revendications précédentes, **caractérisée en ce qu'**une surchauffe d'installations hydrauliques est empêchée.
